# FASCICULE DE BREVET EUROPEEN

(11) **EP 0 002 397 B1**
(45) Date de publication et mention de la délivrance du brevet: **06.08.1980**
(21) Numéro de dépôt: 78400154.7
(22) Date de dépôt: 27.10.1978
(51) Int. Cl.: H01B 7/34

(54) **Câble électrique résistant à la propagation de l'incendie, et procédé de fabrication d'un tel câble**
Feuerverzögerndes elektrisches Kabel und Verfahren zu dessen Herstellung
Fire-retardant electric cable and process for manufacturing such a cable

(30) Priorité: 06.12.1977 FR 7736704
(43) Date de publication de la demande: 13.06.1979
(73) Titulaire: THOMSON-BRANDT, 75379 Paris Cedex 08 (FR)
(72) Inventeur: Guilhaumou, Jean-Marie, F-75360 Paris Cedex 08 (FR); Reumont, Paul, F-75360 Paris Cedex 08 (FR)
(74) Mandataire: Phan, Chi Quy

## Description

La présente invention concerne un câble électrique résistant à la propagation de l'incendie, et un procédé de fabrication d'un tel câble.

Les câble électriques connus sont généralement constitués d'un ensemble formé de conducteurs isolés et assemblés, et d'une gaine extérieure en polychlorure de vinyle plastifié. Ces câbles sont habituellement inflammables et contribuent dans un incendie, à l'extension de celui-ci.

Pour améliorer la tenue au feu des câbles, il est connu d'ajouter, dans la composition du mélange formant la gaine du câble, des additifs retardant la propagation de la flamme, tels que, en se décomposant dans le feu et en se combinant entre eux éventuellement, ils donnent des produits qui n'entretiennent pas la flamme et l'empêchent de se développer. L'oxyde d'antimoine est un composé de ce type, qui se combine avec le chlore du polychlorure de vinyle.

On peut aussi augmenter le taux de chlore du mélange par adjonction de composés chlorés tels que les paraffines chlorées.

Néanmoins on ne peut introduire ces additifs dans la composition de la gaine en polychlorure de vinyle sans risquer de diminuer, à partir d'un certain taux, les propriétés mécaniques et électriques de celle-ci.

Il en est de même pour des mélanges utilisés dans l'isolation des éléments.

Fréquemment lorsqu'un câble comprend un certain nombre de conducteurs isolés dont le matériau d'isolation est inflammable, comme du polyethylène réticulé par exemple, assemblés en un faisceau et recouvert d'une gaine en polychlorure de vinyle ou en étastomère, il peut arriver que la protection apportée par cette gaine ne soit pas suffisante en cas d'incendie et que le câble soit détruit entièrement.

La présente invention, a pour but d'éviter ces inconvénients, permet de réaliser un câble électrique perfectionné ayant une excellente résistance au feu et à la propagation de celui-ci et a pour objet un procédé de fabrication d'un tel câble.

Un câble électrique résistant à la propagation de l'incendie, pourvu d'un ensemble de conducteurs isolés électriquement et assemblés, et d'une gaine extérieure de protection en polychlorure de vinyle plastifié, est caractérisé en ce qu'il comprend, entre cet ensemble de conducteurs isolés et la gaine extérieure de protection, au moins une couche de produit anti-inflammation sous forme pulvérulente.

Pour mieux faire comprendre l'invention, on décrit ci-après un câble connu et un certain nombre d'exemples de réalisation dont l'un est illustré dans le dessin unique ci-annexé, représentant une vue d'une section transversale d'un câble de l'invention.

Un câble électrique connu comprend un ensemble de 19 conducteurs de 1,5 mm2 isolés par du polyéthylène réticulé chimiquement et assemblés. Par dessus cet ensemble, on a extrudé une gaine en polychlorure de vinyle dont la composition comprend de l'oxyde d'antimoine et des parafines chlorées. Dans un essai, conforme au mode opératoire (2-2) de la Norme Française NF C 32070 de Mai 1971 et additif n° 1, réalisé dans un four électrique décrit dans cette norme, le câble connu ci-dessus est détruit dans sa totalité.

Un câble 1 réalisé conformément à l'invention illustré schématiquement dans le dessin comprend, comme des câbles connus, un ensemble de un ou plusieurs conducteurs 2 isolés par un revêtement en polyéthylène réticulé, ou une matière à base d'éthylène propylène, de caoutchouc naturel ou synthétique ou de polychlorure de vinyle et une gaine extérieure 3 en matière telle que du polychlorure de vinyle, du polychloroprène, du polyéthylène chloré ou une matière habituellement utilisée dans la réalisation de cette gaine.

Selon une caractéristique importante de l'invention, le câble électrique 1 comprend, entre son ensemble de conducteurs isolés 2 et sa gaine extérieure 3, au moins une couche de produit anti-inflammation pulvérulent 4 c'est-à-dire un produit sous forme d'une poudre qui dans sa décomposition sous l'action de la chaleur, libère des composés ou éléments actifs qui n'entretiennent pas la flamme et empêchent sa propagation. Ce produit anti-inflammation pulvérulent est constitué par exemple, par une poudre de produit ou composé halogèné, tel que du polychlorure de vinyle, des polyéthylènes chlorés, ou par celle d'un composé bromé tel que du décabromodiphényléther, l'octabromodiphényle.

Un procédé conforme à l'invention de fabrication d'un câble électrique 1 résistant à la propagation de la flamme ci-dessus comprend au moins un recouvrement d'un ensemble de conducteurs isolés 2 par une couche d'émulsion de silicone 5, une formation d'une couche de poudre de produit anti-inflammation 4 sur cette couche d'émulsion de silicone 5 et d'un enroulement d'une couche de ruban en matière synthétique 6 sur cette couche de poudre de produit anti-inflammation 4, puis réaliser par extrusion, une gaine de protection extérieure 3 du câble.

Selon ce procédé, la formation de la couche d'émulsion de silicone 5 sur l'ensemble de conducteurs 2 peut être réalisée par une projection de cette émulsion au moyen d'un pistolet non représenté. La mise en place de la couche de poudre anti-inflammation 4 est de préférence effectuée par voie électrostatique. Pour cet effet, une tension d'une centaine de kilovolts est appliquée entre l'ensemble de conducteurs isolés 2 revêtus d'une couche d'émulsion de silicone, et un pistolet non représenté de projection de la poudre anti-inflammation.

On peut concevoir dans un câble de l'invention un remplacement de la couche pulvérulente de produit anti-inflammation 4 par un revêtement plastifié comprenant le même produit anti-inflammation. Cependant on se réalise que non seulement la concentration par unité de volume en produit anti-inflammation qui détermine l'efficacité de la résistance du câble à la propagation de la flamme est nettement inférieure dans le revêtement plastifié qu'à celle dans cette couche de poudre de produit anti-inflammation pur 4 mais également la présence dans la composition du revêtement plastifié, de plastifiants habituellement inflammables qui contre-carrent l'action de la poudre anti-inflàmmation, entraîne une plus grande diminution du pouvoir d'empêchement de la propagation de l'incendie de ce revêtement.

En outre la forme pulvérulente de la couche de produit anti-inflammation assure au câble de l'invention par sa décomposition plus rapide en présence de la chaleur, une meilleure résistance à la propagation de la flamme tout en contribuant à donner par sa forme divisée, à ce câble, une grande souplesse mécanique. On a déjà vu dans un paragraphe précédent que l'introduction des additifs anti-inflammation dans la composition d'un revêtement au-delà d'un certain taux risque de compromettre sérieusement les propriétés mécaniques et électriques du câble.

Dans le câble électrique de l'invention, la couche d'émulsion de silicone permet d'assurer un maintien en place d'une couche homogène de poudre anti-inflammation sur toute la longueur du câble.

Un tassement éventuel de la poudre qui crée dans le câble des intervalles sans produit anti-inflammation entraînant une forte diminution de l'efficacité de la résistance du câble à la propagation de la flamme peut être ainsi évité. La couche de ruban, extérieure à la couche de poudre de produit anti-inflammation, contribue à renforcer le maintien en place de cette couche de poudre et la protège lors de l'extrusion de la gaine extérieure du câble.

Selon une variante de réalisation de l'invention le câble électrique comprend un ensemble de conducteurs isolés qui sont individuellement revêtus d'une couche de poudre de produit anti-inflammation et entre cet ensemble et la gaine extérieure du câble une autre couche de poudre de produit anti-inflammation.

Dans une réalisation conforme à l'invention, un câble électrique comprend un ensemble de 19 conducteurs de 1,5 mm2 isolés par du polyéthylène réticulé chimiquement, recouvert, de l'intérieur vers l'extérieur, par une couche d'émulsion de silicone, une couche de poudre de polychlorure de vinyle, une couche de ruban de polyester, une gaine de protection extérieure en polychlorure de vinyle.

Dans un essai conforme à la Norme Française NF C 32070 de mai 1971 et additif n° 1, ce câble a été soumis au rayonnement d'un four électrique n'est pas détruit dans sa totalité mais seulement dans sa partie placée dans le four et sur quelques centimètres au-dessus de celui-ci. Le câble de l'invention a ainsi une excellente résistance à la propagation de l'incendie.

## Revendications

1. Câble électrique résistant à la propagation de l'incendie, pourvu d'un ensemble de conducteurs isolés électriquement (2) et assemblés, et d'une gaine extérieure de protection (3) en polychlorure de vinyle plastifié, caractérisé en ce qu'il comprend, entre cet ensemble de conducteurs isolés (2) et la gaine extérieure de protection (3), au moins une couche de produit anti-inflammation sous forme pulvérulente (4).

2. Câble selon la revendication 1, caractérisé en ce que la couche de produit anti-inflammation (4) est réalisée avec une poudre de produit choisi parmi les composés halogénés et les composés bromés.

3. Câble selon la revendication 2, caractérisé en ce que la poudre formant la couche de produit anti-inflammation (4) est constituée par du polychlorure de vinyle sous forme pulvérulente.

4. Câble selon la revendication 2, caractérisé en ce que la poudre formant la couche de produit anti-inflammation (4) est constituée par du polyéthylène chloré.

5. Câble selon la revendication 2, caractérisé en ce que la poudre formant la couche de produit anti-inflammation (4) est constituée par du décabromodiphényléther.

6. Câble selon la revendication 2, caractérisé en ce que la poudre formant la couche de produit anti-inflammation (4) est constituée par du octabromodiphényle.

7. Procédé de fabrication d'un câble électrique de la revendication 1, caractérisé en ce qu'il comprend au moins, un recouvrement d'un ensemble de conducteurs isolés (2) ou câble par une couche d'émulsion de silicone (5), une formation d'une couche de poudre de produit anti-inflammation (4) sur cette couche d'émulsion de silicone, et un enroulement d'un ruban en matière synthétique (6) sur cette couche de poudre, puis réaliser par extrusion, une gaine extérieure de protection (3) du câble.

8. Procédé selon la revendication 7, caractérisé en ce qu'il comprend dans la mise en place de la couche de poudre de produit anti-inflammation (4) sur l'ensemble de conducteurs isolés (2) du câble, une application d'une tension électrique de l'ordre d'une centaine de kilovolts entre cet ensemble de conducteurs (2) et un pistolet de projection de cette poudre.

## Claims

1. Electrical cable resistant to the propagation of fire comprising a group of electrically insulated electrical conductors (2) bonded to each other and an external protective sheath (3) of plasticised polyvinyl chloride, characterized in that it comprises between said group of insulated conductors (2) and the external protective sheath (3) at least one layer of pulverulent fire retarding agent (4).

2. Cable according to claim 1, characterized in that the layer of fire retarding agent (4) consists of a pulverulent halide- or bromide- containing compound.

3. Cable according to claim 2, characterized in that the powder forming the fire retarding agent layer (4) consists of pulverulent polyvinyl chloride.

4. Cable according to claim 2, characterized in that the powder forming the fire retarding agent layer (4) consists of chlorinated polyethylene.

5. Cable according to claim 2, characterized in that the powder forming the fire retarding agent layer (4) consists of decabromodiphenyl.

6. Cable according to claim 2, characterized in that the powder forming the fire retarding agent layer (4) consists of octabromodiphenyl.

7. Method of making an electrical cable according to claim 1, characterized in that a group of insulated conductors (2) of the cable is covered with a layer (5) of a silicone emulsion, a layer of pulverulent fire retarding agent (4) is formed on said silicone emulsion layer and on said powder layer a wrapping of a plastic tape (6) is applied, whereupon by extrusion an external protective sheath (3) for the cable is produced.

8. Method according to claim 7, characterized in that in the application of the pulverulent fire retarding agent layer (4) to the group of insulated conductors (2) of the cable an electrical voltage of about 100 kV is applied between said conductor group (2) and a spray gun for the powder.

## Patentansprüche

1. Gegen eine Brandfortschreitung beständiges elektrisches Kabel mit einer Gruppe von elektrisch isolierten und miteinander verbundenen elektrischen Leitern (2) und einer äußeren Schutzhülle (3) aus weichgestelltem Polyvinylchlorid, dadurch gekennzeichnet, daß es zwischen dieser Gruppe von isolierten Leitern (2) und der äußeren Schutzhülle (3) mindestens eine Schicht aus pulverförmigem Flammschutzmittel (4) aufweist.

2. Kabel nach Anspruch 1, dadurch gekennzeichnet, daß die Schicht aus Flammschutzmittel (4) aus einer pulverförmigen halogen-oder bromhaltigen Verbindung besteht.

3. Kabel nach Anspruch 2, dadurch gekennzeichnet, daß das die Flammschutzmittelschicht (4) bildende Pulver aus pulverförmigem Polyvinylchlorid besteht.

4. Kabel nach Anspruch 2, dadurch gekennzeichnet, daß das die Flammschutzmittelschicht (4) bildende Pulver aus chloriertem Polyäthylen besteht.

5. Kabel nach Anspruch 2, dadurch gekennzeichnet, daß das die Flammschutzmittelschicht (4) bildende Pulver aus Decabromdiphenyläther besteht.

6. Kabel nach Anspruch 2, dadurch gekennzeichnet, daß das die Flammschutzmittelschicht (4) bildende Pulver aus Octabromdiphenyl besteht.

7. Verfahren zur Herstellung eines elektrischen Kabels gemäß Anspruch 1, dadurch gekennzeichnet, daß eine Gruppe von isolierten Leitern (2) des Kabels mit einer Schicht (5) aus einer Silikonemulsion bedeckt, auf dieser Silikonemulsionsschicht eine Schicht aus pulverförmigem Flammschutzmittel (4) gebildet und auf diese Pulverschicht eine Bewickelung aus einem Kunststoffband (6) aufgebracht wird, worauf durch Strangpressen eine äußere Schutzhülle (3) für das Kabel erzeugt wird.

8. Verfahren nach Anspruch 7, dadurch gekennzeichnet, daß bei der Aufbringung der pulverförmigem Flammschutzmittelschicht (4) auf die Gruppe von isolierten Leitern (2) des Kabels eine elektrische Spannung von etwa 100 kV zwischen dieser Leitergrupe (2) und einer Spritzpistole für das Pulver angelegt wird.
